# FASCICULE DE BREVET EUROPEEN

(11) **EP 0 601 915 B1**
(45) Date de publication et mention de la délivrance du brevet: **26.08.1998**
(21) Numéro de dépôt: 93402918.2
(22) Date de dépôt: 02.12.1993
(51) Int. Cl.: C22C 30/00, C22C 19/05

(54) **Alliage à base de nickel du système quaternaire Ni-Fe-Cr-Mo à durcissement par précipitation de phase gamma prime et résistant aux modes de corrosion rencontrés notamment dans l'industrie pétrolière**
Legierung auf Nickelbasis im quaternären System Ni-Fe-Cr-Mo, welche durch Gamma-prime-Ausscheidung gehärtet, sowie gegen Korrosion beständig ist und vorzugsweise in der Petrol-Industrie zum Einsatz kommt
Nickel base alloy of the quaternary system Ni-Fe-Cr-Mo, gamma prime precipitation-hardening and resisting to corrosive environments, typically occurring in the oil industry

(30) Priorité: 09.12.1992 FR 9214828
(43) Date de publication de la demande: 15.06.1994
(73) Titulaire: SIMA S.A., F-92200 Neuilly-sur-Seine (FR)
(72) Inventeur: Bourrat, Jean, F-63781 St. Georges de Mons (FR)
(74) Mandataire: Roger-Petit, Georges

(56) Documents cités:
- EP-A- 0 132 055
- EP-A- 0 136 998
- FR-A- 1 363 417
- GB-A- 2 123 031
- US-A- 2 777 766
- US-A- 2 994 605

## Description

La présente invention concerne la mise au point de la composition d'un alliage base nickel, durci par précipitation de la phase gamma prime et résistant à la corrosion, ainsi que la mise en forme de cet alliage par transformation thermomécanique et traitements thermiques.

L'invention s'applique typiquement à la réalisation de pièces pour l'industrie pétrolière, lorsque le milieu environnant est rendu fortement agressif par la présence d'espèces chimiques telles que H₂S, CO₂, ions S⁻⁻, H⁺,Cl⁻ et porté à des températures et des pressions très élevées en service.

Ainsi, les pièces fabriquées dans la nuance évoquée plus haut, doivent présenter à la fois des caractéristiques de haute résistance mécanique et de haute résistance a la corrosion, notamment aux formes de corrosion sous contrainte, éventuellement assistées par les mécanismes de dégradation par l'hydrogène protonique.

Les milieux les plus agressifs rencontrés lors de l'exploration et la production de pétrole contiennent en pourcentage élevé, les espèces chimiques précédemment citées, ainsi que certains de leurs composés, et sont particulièrement actifs vis-à-vis des matériaux métalliques classiques dont les résistances décroissent quand la température et la pression en service s'élèvent.

Dans de tels environnements, des risques de dégradations sévères, voire de ruptures catastrophiques, apparaissent, conséquences du développement très rapide de phénomènes électrochimiques que l'on peut répertorier comme ci-dessous :
- corrosions localisées par piqûres et crevasses,
- corrosion sous-contrainte de type intergranulaire et/ou transgranulaire,
- corrosion intergranulaire
- dégradations induites par l'hydrogène protonique (fragilisation, ruptures prématurées,...).

Les inhibiteurs de corrosion, en particulier les inhibiteurs organiques, voient leur action fortement limitée par les températures atteintes, dans ces milieux, et deviennent inefficaces au-delà de 120/150°C.

Les aciers à haute résistance mécanique ne peuvent plus être utilisés dans ces conditions et doivent être remplacés par des matériaux inoxydables résistant aux différentes formes de corrosion répertoriées.

Parmi les candidats possibles, on trouve des aciers inoxydables austénitiques pour lesquels les caractéristiques de résistance mécanique sont obtenues par écrouissage à la température ambiante ou à mi-chaud, parfois au détriment de la ductilité; ces aciers à teneur modérée en nickel, peuvent présenter une certaine susceptibilité à la corrosion sous contrainte dans les milieux chlorurés.

Les aciers "duplex" (austéno-ferritique) à résistance mécanique élevée peuvent être utilisés avec sécurité, dans des milieux contenant H₂S et CINa à des concentrations relativement élevees, tant que - la température est voisine de l'ambiante; en revanche, dès que la température s'élève, par exemple a 80°C ou au-delà, ce type d'acier est sujet à la corrosion sous contrainte en milieu sulfureux, même pour de faibles concentrations en ions chlorures.

EP-A-0 136 998 a pour objet un alliage destiné à être utilisé dans les sites pétroliers, à l'état durci. Cet alliage contient les éléments Si, Mn, et C en quantités respectives de moins de 1%, moins de 1,5% et moins de 0,1%.

Il a été trouvé, à présent, une composition d'alliage base nickel quaternaire Yi-Fe,-Cr-Mo, à hautes caractéristiques mécaniques, qui soumise à d'importantes sollicitations résiste dans les milieux provoquant la corrosion sous contrainte et tout particulièrement adaptée aux milieux pétroliers riches en chlorures, en dioxyde de carbone, et saturés en hydrogène sulfureux, pouvant contenir en outre, des ions d'hydrogène protonique.

Plus précisément, cette composition d'alliage présente d'excellentes propriétés en ce qui concerne
- la tenue à la corrosion sous contrainte,
- la tenue aux corrosions localisées et à la corrosion sous tension, par stabilisation des films passifs à la surface des pièces, dans les milieux oxydants et dans les milieux réducteurs,
- la résistance à la corrosion généralisée dans les milieux reducteurs,
- son durcissement par précipitation de phases gamma prime ou gamma seconde selon une gamme de traitements thermiques appropriée,
- la minimalisation de la précipitation de carbures qui fixent des éléments de la solution solide austénitique, éléments essentiels pour leur participation à la résistance à la corrosion ou au durcissement par précipitation,
- la minimalisation de la fragilisation de l'alliage, et de la diminution de sa résistance à la corrosion, dûes au soufre et au phosphore,
- la minimalisation des segregations lors de la solidification des lingots, en particulier de celles qui aboutissent à la formation de phases massives indésirables pour les propriétés de transformation mécanique des alliages,
- la minimalisation de la precipitation de phases intermétalliques fragilisantes au cours de la gamme de fabrication, en particulier de la formation de la phase sigma lors des traitements thermiques de durcissement effectués vers 600/900°C.
A cet effet, l'invention a pour objet une composition d'alliage comprenant, exprimés en poids,
- 42 à 49 % de nickel
- 3,8 à 5 % de molybdène
- 19,5 à 22,5 % de chrome
- 1,0 à 1,5 % de cuivre
- moins de 0,020 % de carbone
- 1,5 à 2,5 % de titane
- 0,5 à 1 % d'aluminium
- moins de 0,1 % de manganèse
- moins de 0,1 % de silicium
- moins de 0,010 % de soufre
- moins de 0,020 % de phosphore
- le reste étant constitué par le fer et des impuretés.

Bien que la teneur pondérale en carbone ne puisse en aucun cas excéder 0,020 %, il importe de la minimiser le plus possible en-dessous de cette valeur.

De préférence, la composition selon l'invention comprend, exprimés en poids
- 46 à 48 % de nickel
- 3,8 à 4,5 % de molybdène
- 20 à 22 % de chrome
- 1 à 1,5 % de cuivre
- moins de 0,020 % de carbone
- 1,7 à 2,2 % de titane
- 0,5 à 0,8 % d'aluminium
- moins de 0,1 % de manganèse
- moins de 0,1 % de silicium
- moins de 0,010 % de soufre
- moins de 0,020 % de phosphore
- le reste étant constitué par le fer et des impuretés

Selon une variante, la composition selon l'invention comprend de plus, en quantités pondérales n'excédant pas 0,5%, du tungstène et/ou du niobium.

Un second objet de la présente invention consiste en un procédé de transformation d'un alliage de composition précédemment définie, avant son utilisation, dans lequel
- selon une première variante, on met en solution l'alliage entre 980 et 1050°C, on le refroidit rapidement jusqu'à température ambiante, puis on le durcit par vieillissement entre 760°C et 620°C, le dernier refroidissement étant suffisamment lent (de l'ordre de 5 heures); ou
- selon une seconde variante, on met en solution l'alliage à une température de 980° à 1050°C, on le refroidit de façon contrôlée jusqu'à 760°C, on le maintient ou on ne le maintient pas à cette température, on le refroidit jusqu'à 620°C à une vitesse de refroidissement n'excédant pas 100°C/heure, on le maintient à 620°C puis on le refroidit jusqu'à température ambiante; ou
- selon une troisième variante, on met en solution l'alliage à une température de 980 à 1050°C, on le refroidit jusqu'à température ambiante, puis on effectue un ou plusieurs vieillissements dont les températures sont comprises entre 760 et 620°C.

Dans ce procédé de transformation qui vient d'être décrit, on effectue de préférence la mise en solution avec maintien en température de l'alliage de 2 minutes par mm d'épaisseur d'alliage, on refroidit rapidement à l'eau, à l'huile ou à l'air suivant l'importance de la pièce, les durées de maintien aux paliers de vieillissement par étapes ou par cycles différenciés avec retour à la température ambiante entre chacun des cycles, étant comprises entre 2 heures et 24 heures.

De façon souhaitable, l'élaboration de l'alliage est effectuée sous vide, et suivie d'une refusion par électrode consommable sous vide ou sous laitier.

Un troisième objet de la présente invention est une pièce constituée d'alliage de composition selon la revendication 1, notamment une pièce destinée à faire ou faisant partie d'un tubing, d'une tête de puits ou d'un autre dispositif pour l'industrie pétrolière.

Enfin, l'invention a également pour objet l'utilisation d'alliage de composition selon la revendication 1 dans des milieux provoquant les mécanismes de dégradation par corrosion sous contrainte, notamment dans la réalisation de pièces pour l'industrie pétrolière. Le présent alliage excelle tout particulièrement dans ce type d'applications par sa résistance à la corrosion et le maintien de propriétés mécaniques élevées, malgré de longs séjours en milieux corrosifs.

L'invention est maintenant illustrée par l'exemple qui suit.

### Exemple

On réalise trois coulées d'essai repérées A, B et C dont les compositions, exprimées en % en poids, sont rapportées dans le tableau ci-dessous :

| Coulées | A | B | C |
|---|---|---|---|
| C | 0,022 | 0,013 | 0,005 |
| Si | 0,08 | 0,08 | 0,08 |
| Mn | 0,035 | 0,035 | 0,035 |
| S | 0,0046 | 0,0047 | 0,0035 |
| Ni | 41,5 | 41,4 | 43,3 |
| Cr | 22,1 | 22,35 | 19,8 |
| Mo | 3,73 | 2,27 | 3,93 |
| Al | 0,22 | 0,27 | 0,67 |
| Cu | 1,11 | 2,85 | 1,11 |
| Ti | 0,70 | 0,70 | 2,11 |
| Nb | 3,63 | 3,7 | - |
| Fe | Compl. | Compl. | Compl. |

Seule la composition d'alliage de la coulée C est conforme à la présente invention.

Les coulées A et B diffèrent essentiellement par les teneurs en molybdène et cuivre.

Les coulées A et C diffèrent par la nature des éléments durcissants ajoutés (niobium, titane, aluminium).

Ces coulées, élaborées sous vide, sont transformées par un procédé thermomécanique dont la gamme est la suivante :
- homogénéisation à 1165°C/8 h
- transformation en barres de section 40 x 40 mm, à une température inférieure à 1100°C,
- traitement thermique, comportant une mise en solution à 980°C, refroidissement par air ou eau, suivie de divers vieillissements entre 760°C et 620°C.

Les produits forgés ont été caractérisés selon quatre critères principaux :

1.- En ce qui concerne la corrosion sous contrainte, des éprouvettes en anneau (type C-ring selon ASTM G 38) ont été sollicitées à contrainte constante dans des milieux propres à provoquer la corrosion sous contrainte, dont le plus classique est un milieu MgCl₂-6H₂O à 44 % à l'ébullition à 154°C, (essai selon ASTM G 36), ou encore en milieu d'essai à la rupture différée par l'hydrogène, dont le plus courant est une solution de NaCl à 50 g/l, tamponnée à pH = 3 par l'acide acétique et saturée par H₂S, à température ambiante (essai selon NACE TM 01-77).

Les éprouvettes, contraintes à des sollicitations de 2/3 de la limite élastique Rp_{0,2}, n'ont montré aucune fissuration à la suite de 720 h d'essai, dans les deux milieux.

2.- Pour évaluer la résistance à la corrosion par crevasse, le test dit "pH de dépassivation" a été mis en oeuvre dans une solution aqueuse de NaCl 2M désaérée et acidifiée par ajout d'acide chlohydrique (le pH de dépassivation, ou pH_{d} est déterminé en prenant pour critère la densité de courant de dissolution de l'échantillon égale à 10 µA.cm⁻²).

Le meilleur résultat à ce test est obtenu par la coulée A (pH_{d} ≃ 0,3 ± 0,1), tandis que les coulées B et C ont un comportement similaire (pH_{d} ≃ 0,4 ± 0,1), qui les classe très favorablement parmi les alliages résistant à la corrosion par crevasse, pH_{d} inférieur à celui de l'alliage Inconel®925 et supérieur à celui de l'alliage Inconel®625 (voir figure 1).

3.- En ce qui concerne les caractéristiques mécaniques, la coulée C se distingue nettement des deux autres (voir Tableau ci-dessous) :

les coulées A et B sont caractérisées par une relative fragilité à l'état vieilli : le niveau d'énergie de rupture en flexion par choc d'éprouvettes KV ne dépasse pas 30 J, quel que soit le niveau de résistance au-delà de 1000 MPa; ces deux coulées ont le plus important potentiel de durcissement.

La coulée C, en revanche, fait état d'une énergie de flexion par choc élevée, qui décroît progressivement lorsque le niveau de résistance s'élève on peut ajuster avec précision le compromis limite élastique Rp_{0,2}/énergie de flexion par choc.

Pour une limite élastique Rp_{0,2} de 650 MPa, l'énergie de rupture en flexion par choc sur éprouvette KV est encore de 70 J. Des vieillissements isothermes à 620, 650, 680, 720 et 760°C montrent que le durcissement se produit le plus rapidement à 760°C. Et à cette température. la cinétique de durcissement est encore suffisamment lente (plusieurs heures) pour que l'on puisse choisir le niveau de résistance mécanique et optimiser le compromis Rp_{0,2}/énergie de flexion par choc dans les conditions de traitement industriel.

A la suite du palier à 760°C, un refroidissement en four suivi d'un maintien isotherme dans le domaine inférieur de précipitation de la phase gamma prime (≃ 620°C) permettent un complément du taux de précipitation.

Dans le domaine des températures inférieures à l'ambiante, l'énergie de flexion par choc de l'alliage est peu sensible à la température en particulier, on note l'absence de transition ductile/fragile.

4.- L'observation des microstructures montre que les coulées A et E sont marquées par une ségrégation majeure, particulièrement de l'élément niobium, et par des structures assez hétérogènes, difficiles à résorber.

En revanche, la coulée C apparaît tout à fait homogène.

## Revendications

1. Composition d'alliage comprenant, exprimés en poids,
- 42 à 49 % de nickel
- 3,8 à 5 % de molybdène
- 19,5 à 22,5 % de chrome
- 1,0 à 1,5 % de cuivre
- moins de 0,020 % de carbone
- 1,5 à 2,5 % de titane
- 0,5 à 1 % d'aluminium
- moins de 0,1 % de manganèse
- moins de 0,1 % de silicium
- moins de 0,010 % de soufre
- moins de 0,020 % de phosphore
- éventuellement, en quantités pondérales n'excédant pas 0,5 %, du tungstène et/ou du niobium.
- le reste étant constitué par le fer et des impuretés.

2. Composition d'alliage selon la revendication 1 comprenant, exprimés en poids,
- 46 à 48 % de nickel
- 3,8 à 4,5 % de molybdène
- 20 à 22 % de chrome
- 1 à 1,5 % de cuivre
- moins de 0,020 % de carbone
- 1,7 à 2,2 % de titane
- 0,5 à 0,8 % d'aluminium
- moins de 0,1 % de manganèse
- moins de 0,1 % de silicium
- moins de 0,010 % de soufre
- moins de 0,020 % de phosphore
- le reste étant constitué par le fer et des impuretés.

3. Procédé de transformation d'un alliage de composition selon l'une ou l'autre des revendications 1 et 2, avant son utilisation, caractérisé en ce que l'on met en solution l'alliage à une température de 980 à 1050°C, on le refroidit rapidement jusqu'à température ambiante, puis on le durcit par vieillissement entre 760°C et 620°C.

4. Procédé de transformation d'un alliage de composition selon l'une ou l'autre des revendications 1 et 2, avant son utilisation, caractérisé en ce que l'on met en solution l'alliage à une température de 980° à 1050°C, on le refroidit de façon contrôlée jusqu'à 760°C, on le maintient ou on ne le maintient pas à cette température, on le refroidit jusqu'à 620°C à une vitesse de refroidissement n'excédant pas 100°C/heure, on le maintient à 620°C puis on le refroidit jusqu'à température ambiante.

5. Procédé de transformation d'un alliage de composition selon l'une ou l'autre des revendications 1 et 2, avant son utilisation, caractérisé en ce que l'on met en solution l'alliage à une température de 980 à 1050°C, on le refroidit jusqu'à température ambiante, puis on effectue un ou plusieurs vieillissements dont les températures sont comprises entre 760 et 620°C.

6. Procédé de transformation selon l'une des revendications 3 à 5, caractérisé en ce que l'on effectue la mise en solution avec maintien en température de l'alliage de 2 minutes par mm d'épaisseur d'alliage, on refroidit rapidement à l'eau, à l'huile ou à l'air suivant l'importance de la pièce, les durées de maintien aux paliers de vieillissement par étapes ou par cycles différenciés avec retour à la température ambiante entre chacun des cycles, étant comprises entre 2 heures et 24 heures.

7. Procédé de transformation selon l'une des revendications 3 à 6, caractérise en ce qu'il comporte une étape préliminaire d'élaboration sous vide de l'alliage, suivie d'une refusion par électrode consommable sous vide ou sous laitier.

8. Pièce constituée d'alliage de composition selon la revendication 1.

9. Pièce selon la revendication 8, destinée à faire ou faisant partie d'un tubing, d'une tête de puits ou d'un autre dispositif pour l'industrie pétrolière.

10. Utilisation d'alliage de composition selon la revendication 1 dans des milieux provoquant les mécanismes de dégradation par corrosion sous contrainte.

11. Utilisation selon la revendication 10, dans la réalisation de pièces pour l'industrie pétrolière.

## Patentansprüche

1. Legierungszusammensetzung, enthaltend, in Gewichtsanteilen,
- 42 bis 49 % Nickel
- 3,8 bis 5 % Molybdän
- 19,5 bis 22,5 % Chrom
- 1,0 bis 1,5 % Kupfer
- weniger als 0,020 % Kohlenstoff
- 1,5 bis 2,5 % Titan
- 0,5 bis 1 % Aluminium
- weniger als 0,1 % Mangan
- weniger als 0,1 % Silizium
- weniger als 0,010 % Schwefel
- weniger als 0,020 % Phosphor
- gegebenenfalls Wolfram und/oder Niob in Gewichtsanteilen nicht über 0,5 %
Rest bestehend aus Eisen und Verunreinigungen

2. Legierungszusammensetzung nach Anspruch 1, enthaltend, in Gewichtsanteilen,
- 46 bis 48 % Nickel
- 3,8 bis 4,5 % Molybdän
- 20 bis 22 % Chrom
- 1 bis 1,5 % Kupfer
- weniger als 0,020 % Kohlenstoff
- 1,7 bis 2,2 % Titan
- 0,5 bis 0,8 % Aluminium
- weniger als 0,1 % Mangan
- weniger als 0,1 % Silizium
- weniger als 0,010 % Schwefel
- weniger als 0,020 % Phosphor
Rest bestehend aus Eisen und Verunreinigungen.

3. Verfahren zur Umwandlung einer Legierung mit einer Zusammensetzung nach Anspruch 1 oder 2, vor ihrer Verwendung, dadurch **gekennzeichnet**, daß man die Legierung bei einer Temperatur von 950 bis 1050°C in Lösung bringt, sie schnell bis auf Raumtemperatur abkühlt und sie dann durch Alterung zwischen 760°C und 620°C härtet.

4. Verfahren zur Umwandlung einer Legierung mit einer Zusammensetzung nach Anspruch 1 oder 2, vor ihrer Verwendung, dadurch **gekennzeichnet**, daß man die Legierung bei einer Temperatur von 980°C bis 1050°C in Lösung bringt, sie kontrolliert auf 760°C abkühlt, sie bei dieser Temperatur hält oder nicht, sie mit einer Abkühlungsgeschwindigkeit von nicht mehr als 100°C/Stunde auf 620°C abkühlt, sie bei 620°C hält und sie dann auf Raumtemperatur abkühlt.

5. Verfahren zur Umwandlung einer Legierung mit einer Zusammensetzung nach Anspruch 1 oder 2 vor ihrer Verwendung, dadurch **gekennzeichnet**, daß man die Legierung bei einer Temperatur von 980 bis 1050°C in Lösung bringt, sie auf Raumtemperatur abkühlt, und anschließend eine oder mehrere Alterungen durchführt, deren Temperaturen zwischen 760°C und 620°C liegen.

6. Verfahren zur Umwandlung nach einem der Ansprüche 3 bis 5, dadurch **gekennzeichnet**, daß man das In-Lösung-Bringen durchführt unter Aufrechterhaltung der Temperatur der Legierung während zwei Minuten pro mm Dicke der Legierung, daß man rasch in Wasser, in Öl, oder in Luft, je nach Größe des Stückes, abkühlt, wobei die Temperaturhaltezeiten der Alterung in Stufen oder in unterschiedlichen Zyklen mit Rückkehr zur Raumtemperatur zwischen jedem Zyklus, zwischen 2 Stunden und 24 Stunden liegen.

7. Verfahren zur Umwandlung nach einem der Ansprüche 3 bis 6, dadurch **gekennzeichnet**, daß es eine Vorstufe der Erschmelzung der Legierung in Vakuum umfaßt, gefolgt von einem Umschmelzen mit Verbrauchselektrode unter Vakuum oder unter Schlacke.

8. Werkstück, bestehend aus einer Legierung mit der Zusammensetzung nach Anspruch 1.

9. Werkstück nach Anspruch 8, als Teil oder zur Verwendung als Teil einer Verrohrung, eines Bohrlochkopfes oder einer anderen Vorrichtung für die Erdölindustrie.

10. Verwendung der Legierung mit der Zusammensetzung nach Anspruch 1 in einer Umgebung, die zu Werkstoffverschlechterung aufgrund Spannungskorrosion Anlaß gibt.

11. Verwendung nach Anspruch 10 bei der Herstellung von Werkstücken für die Erdölindustrie.

## Claims

1. An alloy composition comprising, in percentage by weight:
42% to 49% nickel;
3.8% to 5% molybdenum;
19.5% to 22.5% chromium:
1.0% to 1.5% copper;
less than 0.020% carbon;
1.5% to 2.5% titanium;
0.5% to 1% aluminum;
less than 0.1% manganese;
less than 0.1% silicon;
less than 0.010% sulfur;
less than 0.020% phosphorus;
optionally tungsten and/or niobium in quantities by weight that do not exceed 0.5%; and
the remainder being constituted by iron and by impurities.

2. An alloy composition according to claim 1, comprising. expressed in percentages by weight:
46% to 48% nickel;
3.8% to 4.5% molybdenum;
20% to 22% chromium;
1% to 1.5% copper;
less than 0.020% carbon;
1.7% to 2.2% titanium;
0.5% to 0.8% aluminum;
less than 0.1% manganese;
less than 0.1% silicon;
less than 0.010% sulfur;
less than 0.020% phosphorus; and
the remainder being constituted by iron and by impurities.

3. A method of transforming an alloy of the composition according to claim 1 or 2, prior to use, characterized in that the alloy is put into solution at a temperature in range 980°C to 1050°C, it is cooled rapidly to ambient temperature, and is then hardened by aging in the range 760°C to 620°C.

4. A method of transforming an alloy of the composition according to claim 1 or 2, prior to use, characterized in that the alloy is put into solution at a temperature in range 980°C to 1050°C, it is cooled in controlled manner to 760°C, it is optionally maintained at said temperature, it is cooled to 620°C at a rate of cooling that does not exceed 100°C per hour, it is maintained at 620°C, and it is then cooled to ambient temperature.

5. A method of transforming an alloy of the composition according to claim 1 or 2, prior to use. characterized in that the alloy is put into solution at a temperature in range 980°C to 1050°C, it is cooled to ambient temperature, and then one or more aging operations are performed at temperatures lying in the range 760°C to 620°C.

6. A transformation method according to any one of claims 3 to 5. characterized in that the alloy is put into solution with its temperature being maintained for 2 minutes per mm of thickness of the alloy, it is cooled rapidly by means of water, oil, or air, depending on the size of the component, the lengths of time during which the alloy is maintained at plateaus for aging in stages or in separate cycles with return to ambient temperature between successive cycles lying in the range 2 hours to 24 hours.

7. A transformation method according to any one of claims 3 to 6, characterized in that it includes a preliminary step of forming the alloy under a vacuum, followed by remelting by means of a consumable electrode under a vacuum or under slag.

8. A component made of the alloy of the composition of claim 1.

9. A component according to claim 8, designed to constitute or form a portion of tubing, a wellhead, or other apparatus for the oil industry.

10. The use of the alloy of the composition of claim 1 in environments that give rise to mechanisms of degradation by corrosion under stress.

11. A use according to claim 10, in the manufacture of components for the oil industry.
